# FASCICULE DE BREVET EUROPEEN

(11) **EP 0 427 577 B1**
(45) Date de publication et mention de la délivrance du brevet: **27.03.1996**
(21) Numéro de dépôt: 90402760.4
(22) Date de dépôt: 05.10.1990
(51) Int. Cl.: C11D 3/12, C11D 3/37, C01B 33/36

(54) **Suspension aqueuse de zéolite comprenant une résine silicone**
Wässrige Zeolith-Suspension, die ein Silikonharz enthält
Aqueous zeolite suspension comprising of a silicon resin

(30) Priorité: 09.10.1989 FR 8913137
(43) Date de publication de la demande: 15.05.1991
(73) Titulaire: RHONE-POULENC CHIMIE, F-92408 Courbevoie Cédex (FR)
(72) Inventeur: Jost, Philippe, F-75018 Paris (FR); Malassis, Marc, F-95130 Franconville (FR)
(74) Mandataire: Fabre, Madeleine-France

(56) Documents cités:
- EP-A- 0 012 346
- EP-A- 0 102 923
- EP-A- 0 154 291
- EP-A- 0 233 689
- EP-A- 0 329 842
- FR-A- 2 523 950
- US-A- 2 702 855
- US-A- 4 639 321
- PATENT ABSTRACTS OF JAPAN vol. 11, no. 106 (C- 414)(2553), 3 avril 1987; & JP - A - 61256915

## Description

La présente invention concerne les suspensions aqueuses de zéolite.

L'utilisation des zéolites en détergence est bien connue. Cette utilisation s'est développée notamment par suite de la substitution au moins partielle des zéolites aux phosphates dans les lessives. On a reproché, en effet, à ces derniers produits de provoquer une eutrophisation des eaux et donc de poser des problèmes écologiques.

Toutefois, les suspensions aqueuses de zéolites présentent beaucoup de difficultés de manipulation industrielle en raison de leur comportement rhéologique très particulier.

En effet, ces suspensions ont un comportement dilatant. Leur viscosité est très élevée. Elles sont donc difficilement pompables, ce qui rend leur utilisation, par exemple leur introduction dans des bouillies de lessive éventuellement atomisables, difficile voire impossible. En outre, ces suspensions ont tendance à sédimenter ou à gélifier, ce qui les rend difficilement transportables ou stockables. Il y a donc là un réel problème.

L'objet principal de l'invention est par conséquent un système permettant d'obtenir des suspensions aqueuses de zéolite à faible viscosité, notamment pompables.

Un autre objet de l'invention est un système permettant en outre l'obtention d'une suspension aqueuse stable.

Dans ce but, la suspension selon l'invention comprend des zéolites et elle est caractérisé par les points suivants :
- elle comporte en outre une résine silicone présentant, par molécule, au moins deux motifs différents choisis parmi ceux de formules : R₃SiO_{0,5} (motif M), R₂SiO (motif D), RSiO_{1,5} (motif T) et SiO₂ (motif Q), les radicaux R, identiques ou différents, étant choisis parmi les radicaux vinyle, phényle, trifluoro-3,3,3 propyle et les radicaux alkyle linéaires ou ramifiés ;
- la zéolite représente de 40 à 51 % du poids de ladite suspension et la résine silicone de 0,01 à 2 % du poids de ladite suspension.

Selon un mode de réalisation particulier de l'invention, la suspension aqueuse de zéolite comprend en outre au moins un stabilisant.

L'art antérieur (cf. US-A-4 639 321 et EP-A-0 102 923) décrivent des compositions détergentes liquides et aqueuses comprenant des zéolites et des huiles de silicones. Mais les huiles silicones en question ont une structure linéaire alors que les résines de silicones de la présente invention sont des polymères réticulés. Par ailleurs, les huiles silicones de l'art antérieur jouent soit un rôle d'amélioration des propriétés de textiles comme par exemple les propriétés de toucher à la main (document US), soit celui d'un agent anti-mousse (document EP).

L'emploi des résines silicones a pour effet de baisser considérablement la viscosité des suspensions de zéolite. Il permet aussi d'obtenir des suspensions manipulables à extrait sec plus élevé par exemple d'au moins 55%. Enfin, on a pu remarquer que les résines n'influent pas sur la capacité d'échange des zéolites.

D'autres caractéristiques et avantages de l'invention seront mieux compris à la lecture de la description qui va suivre.

Les zéolites utilisées dans le cadre de la présente invention comprennent les zéolites cristallines, amorphes et mixtes cristallines-amorphes, naturelles ou synthétiques.

Bien entendu, on choisira de préférence celles capables de réagir suffisamment rapidement avec les ions calcium et/ou magnésium, de manière à pouvoir adoucir les eaux de lavage.

Généralement, on utilise les zéolites finement divisées présentant un diamètre moyen de particules primaires compris entre 0,1 et 10µm et, avantageusement, entre 0,5 et 5µm, ainsi qu'un pouvoir d'échange théorique de cations supérieur à 100 mg de CaCO₃/g de produit anhydre et de préférence supérieur à 200 mg.

On utilise aussi plus particulièrement les zéolites de type A, X ou Y et notamment 4A et 13X.

A titre d'exemple de zéolites pouvant être employées dans le cadre de la présente invention, on peut citer les produits faisant l'objet des demandes de brevets français n° 2 225 568, 2 269 575, 2 283 220.

On peut citer plus particulièrement les zéolites obtenues par les procédés décrits dans les demandes de brevets français au nom de la Demanderesse n° 2 376 074, 2 384 716, 2 392 932, 2 528 722. La dernière référence citée fait notamment état de zéolites présentant une constante de vitesse, rapportée à la surface des zéolites par litre de solution supérieure à 0,15 s⁻¹.l.m⁻, de préférence supérieure à 0,25 et avantageusement comprise entre 0,4 et 4 s⁻¹.l.m⁻. Ces zéolites ont des qualités particulièrement intéressantes dans l'utilisation en détergence.

La demande FR-A-2 392 932 notamment fait état de zéolites obtenues par un procédé consistant à injecter une solution de silicate de sodium dans l'axe d'un venturi alors qu'on injecte une solution d'aluminate de sodium coaxialement au même venturi avec recyclage du mélange obtenu.

On obtient notamment des zéolites de formule :

x Na₂O, y Al₂O₃, z SiO₂, w H₂0

dans laquelle si y = 1, x = 1; z = 1,8 à 2; w = 0 à 5 et présentant une granulométrie répondant à la distribution suivante en nombre 95 % < 10 µm, 99 % < 15 µm, 50 % compris entre 2 et 6 µm pour le diamètre moyen.

Les suspensions peuvent présenter une concentration en zéolite variable et fonction de l'application. Cette concentration est comprise entre 40 et 51 % en poids.

Le pH des suspensions est aussi fonction de leur utilisation. Dans l'application détergence, ce pH exprimé à 1 % en poids de zéolite sèche, est d'environ 11.

Selon la caractéristique essentielle de l'invention, on emploie dans les suspensions du type décrit ci-dessus une résine silicone ayant la définition donnée précédemment.

Ces résines silicones sont des polymères organopolysiloxanes ramifiés bien connus et disponibles dans le commerce.

Les radicaux R des motifs constituant ces résines sont de préférence les radicaux alkyles présentant 1 à 6 atomes de carbone inclus.

Plus particulièrement, on peut citer comme radicaux R alkyle, les radicaux méthyle, éthyle, isopropyle, tertiobutyle et n-hexyle.

Ces résines sont de préférence hydroxylées et ont dans ce cas une teneur pondérale en groupe hydroxyle comprise entre 0,1 et 10 %.

Comme exemple de résines, on peut citer les résines MQ, les résines MDQ, les résines TD et les résines MDT.

On peut utiliser plus particulièrement les résines présentant une masse moléculaire inférieure à 25000.

Comme résines de ce type, on peut utiliser notamment les produits commercialisés par la Demanderesse sous les noms RHODORSIL® 865 A ou 878 A.

Les résines peuvent être utilisées à l'état solide ou sous forme d'émulsions aqueuses ou d'émulsions ou solution dans un solvant organique.

Les quantités utilisées sont comprises entre 0,01 et 2 % en poids de la composition, plus particulièrement entre 0,05 et 0,3 % en poids de produits solides, par rapport à la suspension finale.

Comme cela a été indiqué plus haut, l'emploi des résines a pour effet de rendre les suspensions de zéolite pompables et manipulables par suite de leur faible viscosité.

Cependant, il peut être aussi utile de disposer de suspensions qui soient stables, c'est-à-dire qui ne décantent pas ou peu. Dans ce cas, ces suspensions peuvent être transportées ou stockées sans difficultés.

Dans ce but et selon un mode de réalisation particulier de l'invention, les suspensions comprennent, outre le siliconate, un stabilisant.

Différents types de stabilisants peuvent être utilisés.

C'est ainsi que l'on peut employer dans le cadre de la présente invention comme stabilisant un cation du groupe des alcalino-terreux.

On pourra se référer à FR-A-2 568 790 au nom de la Demanderesse.

A titre de cation, on utiliser de préférence le magnésium.

Le cation peut, par ailleurs, être apporté sous la forme d'un halogénure notamment d'un chlorure, plus particulièrement on utilise le chlorure de magnésium, par exemple le chlorure de magnésium hexahydraté.

La quantité de cation employée varie généralement entre 0,002 et 0,5% par rapport au poids de la suspension finale.

Comme autres types de stabilisants utilisables selon l'invention, on peut citer les polysaccharides naturels d'origine animale tels que le chitosame et chitine; d'origine végétale tels que carragenanes, alginates, gommes arabiques, guar, caroube, tara, cassia, konjak mannane, et enfin ceux d'origine bactérienne ou biogommes.

Les biogommes sont des polysaccharides de poids moléculaire élevé, généralement supérieur à un million, obtenus par fermentation d'un hydrate de carbone sous l'action d'un microorganisme.

Comme biogomme pouvant être utilisées dans la suspension faisant l'objet de la présente invention, on peut mentionner plus particulièrement, la gomme xanthane c'est-à-dire celle obtenue par fermentation sous l'action de bactéries ou de champignons appartenant au genre Xanthomonas telles que Xanthomonas begoniae, Xanthomonas campestris, Xanthomonas carotae, Xanthomonas hederae, Xanthomonas incanae, Xanthomonas malvacearum, Xanthomonas papavericola, Xanthomonas phaseoli, Xanthomonas pisi, Xanthomonas vasculorum, Xanthomonas vesicatoria, Xanthomonas vitians, Xanthomonas pelargonii.

Les gommes xanthanes se trouvent couramment dans le commerce.

Un exemple de produit de ce type est celui vendu sous le nom RHODOPOL® par la Demanderesse.

Comme autres gommes, on peut citer la gellan gum obtenue à partir de Pseudomonas Elodea, les gommes Rhamsan et Welan obtenues à partir d'Alcaligenes.

On citera en outre les gommes synthétiques ou modifiées chimiquement comprenant les cellulosiques.

On peut ainsi mettre en oeuvre celles choisies dans le groupe des polyholosides macromoléculaires notamment la cellulose et l'amidon ou leurs dérivés. On peut citer par exemple la carboxyméthylcellulose, la méthylcellulose, l'éthylcellulose, l'hydroxyméthylcellulose, l'amidon cyanoéthylé, l'amidon carboxyméthylé.

Les produits décrits ci-dessus (polysacharides, biogommes, gommes modifiées) sont mis en oeuvre sous forme solide, en poudre, ou en solution aqueuse. Ils sont généralement utilisés dans une quantité qui varie entre 0,001 et 2 %, et plus particulièrement de 0,01 et 0,5 % en poids par rapport à la suspension finale.

Comme autre type de stabilisants, on peut citer les acides carboxyliques et leurs sels et en particulier les acides acétique, formique, oxalique, malique, citrique et tartrique.

On peut aussi mentionner les sels alcalins tels que NaHCO₃, NaCl, Na₂CO₃, Na₂SO₄ et le pyrophosphate ou tripolyphosphate de sodium.

Pour ces deux types de stabilisants, on utilise des quantités en pourcentage pondéral par rapport à la suspension finale de 0,05 à 10 %.

On peut encore employer les polymères solubles dans l'eau de l'acide acrylique réticulés avec un polyallyléther de sucrose, par exemple dans une proportion d'environ 1 % et ayant une moyenne d'environ 5,8 groupes allyle pour chaque molécule de sucrose, les polymères ayant un poids moléculaire supérieur à 1 000 000. Les polymères de ce type peuvent être trouvés dans la série des CARBOPOL® par exemple CARBOPOL® 934, 940 et 941.

Pour ce dernier type de stabilisants, les quantités utilisées en pourcentage pondéral par rapport à la suspension finale varient entre 0,001 et 2 %.

Il va de soi que les stabilisants mentionnés ci-dessus peuvent être utilisés seuls ou en combinaison.

La préparation des suspensions aqueuses à base de zéolite selon l'invention se fait en enchaînant les étapes suivantes : on introduit la quantité voulue de résine silicone, et éventuellement d'au moins un stabilisant, dans une suspension aqueuse de zéolite, et on mélange.

Si nécessaire le pH des suspensions peut être ajusté à la valeur désirée d'une manière connue par addition de tout agent neutralisant convenable.

Les suspensions comprenant les zéolites et stabilisées par les systèmes qui viennent d'être décrits peuvent être utilisées dans de nombreuses applications.

Elles peuvent être utilisées sous la forme de suspensions à base essentiellement de zéolites et des additifs stabilisants mentionnés ci-dessus. Dans ce cas elles peuvent entrer dans la préparation de compositions lessivielles. Elles peuvent être utilisées dans tout autre domaine que la détergence pour lequel les zéolites sont employées par exemple en papeterie.

La présente invention concerne aussi les compositions lessivielles notamment pour lessives liquides, comprenant outre les suspensions à base de zéolite et des stabilisants de l'invention, tous les autres additifs connus en détergence tels que des agents de blanchiment, des agents de contrôle des mousses, des agents antirédéposition, des parfums, des colorants, des enzymes.

Un exemple concret va maintenant être donné.

### EXEMPLE

Quelques définitions et précisions sont données au préalable.

L'extrait sec de la suspension aqueuse de zéolite est donné en pourcentage pondéral en % de zéolite anhydre déterminé par une mesure de perte au feu à 850°C pendant une heure.

Le pH indiqué est donné pour une dispersion aqueuse contenant 1% de zéolite sèche et il est mesuré à l'aide d'une électrode pH haute alcalinite.

En ce qui concerne la rhéologie, on utilise comme rhéomètre le RHEOMAT® 30 équipé du système de mesure B centré. La mesure consiste à effectuer un cycle en gradient de vitesse (montée plus descente). La gamme de gradient de vitesse explorée est comprise entre 0,0215 et 157,9 s⁻¹, ce qui correspond à des vitesses de rotation du mobile de 0,0476 à 350 tours par minute. les viscosités rapportées dans les exemples correspondent à des mesures obtenues durant la descente en gradient de vitesse.

La sédimentation est déterminée en introduisant la suspension de zéolite dans des éprouvettes graduées de 50 ou 100 cc. Les volumes de surnageant et de décantat sont mesurés tous les cinq jours. Les éprouvettes sont laissées à température ambiante (20°C) ou placées en enceinte thermostatée.

On utilise une résine dans laquelle R est un méthyle. Cette résine est utilisée ici à l'état solide. Elle est commercialisée par la demanderesse sous la référence RHODORSIL® 865 A sous la forme d'une émulsion.

Les résultats sont donnés ci-dessous.

L'essai 1 se fait avec 0,17% en poids de résine par rapport à la suspension et 1% en poids d'acide oxalique. L'essai 2 est fait à titre comparatif sur la même suspension amenée au même pH avec l'acide oxalique seul dans la même quantité ; la suspension de l'essai 2 est stable mais on constate qu'elle est visqueuse. L'essai 3 est fait à titre comparatif sur une suspension contenant 49,7 % de zéolite mais ne renfermant ni résine ni acide oxalique ; on constate que la suspension de l'essai 3 n'est pas stable.

| Essai | 1 | 2 comparatif | 3 comparatif |
|---|---|---|---|
| Zéolite anhydre % poids suspension | 49,3 | 49,3 | 49,7 |
| | | | |
| pH | 10,87 | 10,86 | 11,57 |
| | | | |
| Viscosité (en mPa.s) à 5s⁻¹ | 4030 | 7130 | 5920 |
| | | | |

| Sédimentation | | | |
|---|---|---|---|
| Surnageant % volume | | | |
| 5 jours | 3 | | 3,5 |
| 10 jours | 8 | | 6 |
| 15 jours | | | |
| | | | |

| Décantat | | | |
|---|---|---|---|
| % volume | | | |
| 5 jours | << 1 | | 60 |
| 10 jours | << 1 | | 90 |
| 15 jours | | | |

## Revendications

1. Suspension aqueuse à base d'une zéolite caractérisée par les points suivants :
• elle comporte en outre une résine silicone présentant, par molécule, au moins deux motifs différents choisis parmi ceux de formules : R₃SiO_{0,5} (motif M), R₂SiO (motif D), RSiO_{1,5} (motif T) et SiO₂ (motif Q), les radicaux R, identiques ou différents, étant choisis parmi les radicaux vinyle, phényle, trifluoro-3,3,3 propyle et les radicaux alkyle linéaires ou ramifiés;
• la zéolite représente de 40 à 51 % du poids de ladite suspension et la résine silicone de 0,01 à 2 % du poids de ladite suspension.

2. Suspension selon la revendication 1, caractérisée en ce que la résine silicone représente de 0,05 à 0,3 % du poids de ladite suspension.

3. Suspension selon la revendication 1 ou 2, caractérisée en ce que la résine est hydroxylée et présente une teneur pondérale en groupe hydroxyle comprise entre 0,1 et 10%.

4. Suspension selon l'une des revendications précédentes, caractérisée en ce que le radical R est un radical méthyle.

5. Suspension selon l'une des revendications précédentes, caractérisée en ce qu'elle comprend en outre au moins un stabilisant.

6. Suspension selon la revendication 5, caractérisée en ce que le stabilisant est un cation du groupe des alcalino-terreux.

7. Suspension selon la revendication 5, caractérisée en ce que le stabilisant est une biogomme.

8. Suspension selon la revendication 7, caractérisée en ce que la biogomme est une gomme xanthane.

9. Suspension selon la revendication 5, caractérisée en ce que le stabilisant est choisi dans le groupe comprenant les polyholosides-macromoléculaires, notamment la cellulose et l'amidon ou leurs dérivés.

10. Suspension selon la revendication 5, caractérisée en ce que le stabilisant est choisi dans le groupe des acides carboxyliques, des sels alcalins.

11. Suspension selon la revendication 5, caractérisée en ce que le stabilisant est un polymère de l'acide acrylique réticulé avec un polyallyléther de sucrose.

12. Procédé de préparation d'une suspension aqueuse selon l'une des revendications précédentes, caractérisé en ce qu'on introduit la quantité voulue de résine silicone, et éventuellement d'au moins un stabilisant, dans une suspension aqueuse de zéolite et on mélange.

13. Procédé selon la revendication 12, caractérisé en ce que, lorsqu'on utilise un stabilisant consistant dans un cation du groupe des alcalino-terreux, la quantité varie entre 0,002 et 0,5 % par rapport au poids de la suspension finale.

14. Procédé selon la revendication 12, caractérisé en ce que, lorsqu'on utilise un stabilisant choisi dans le groupe formé par les biogommes et les polyholosides-macromoléculaires, la quantité varie entre 0,001 et 2 % par rapport au poids de la suspension finale.

15. Procédé selon la revendication 12, caractérisé en ce que, lorsqu'on utilise un stabilisant choisi dans le groupe des acides carboxyliques et des sels alcalins, la quantité varie entre 0,05 et 10 % par rapport au poids de la suspension finale.

16. Procédé selon la revendication 12, caractérisé en ce que, lorsqu'on utilise un stabilisant consistant dans un polymère de l'acide acrylique réticulé avec un polyallyléther de sucrose, la quantité varie entre 0,001 et 2 % par rapport au poids de la suspension finale.

17. Composition lessivière, caractérisée en ce qu'elle comprend une suspension selon l'une quelconque des revendications 1 à 11.

## Patentansprüche

1. Wäßrige Suspension auf der Basis eines Zeolithes, gekennzeichnet durch die folgenden Punkte:
• sie umfaßt außerdem ein Siliconharz, das pro Molekül mindestens zwei unterschiedliche Struktureinheiten aufweist, ausgewählt unter denen der Formeln: R₃SiO_{0,5} (Einheit M), R₂SiO (Einheit D), RSiO_{1,5} (Einheit T) und SiO₂ (Einheit Q), wobei die Reste R, gleich oder verschieden, ausgewählt werden unter den Resten Vinyl, Phenyl, 3,3,3-Trifluor-propyl und den linearen oder verzweigten Alkylresten;
• der Zeolith stellt 40 bis 51 % des Gewichtes der genannten Suspension und das Siliconharz 0,01 bis 2 % des Gewichtes der genannten Suspension dar.

2. Suspension nach Anspruch 1, dadurch gekennzeichnet, daß das Siliconharz 0,05 bis 0,3 % des Gewichtes der genannten Suspension darstellt.

3. Suspension nach Anspruch 1 oder 2, dadurch gekennzeichnet, daß das Harz hydroxyliert ist und einen Gehalt an Hydroxylgruppen zwischen 0,1 und 10 Gew.-% aufweist.

4. Suspension nach einem der vorstehenden Ansprüche, dadurch gekennzeichnet, daß der Rest R ein Methylrest ist.

5. Suspension nach einem der vorstehenden Ansprüche, dadurch gekennzeichnet, daß sie außerdem mindestens einen Stabilisator umfaßt.

6. Suspension nach Anspruch 5, dadurch gekennzeichnet, daß der Stabilisator ein Kation aus der Gruppe der Erdalkalimetalle ist.

7. Suspension nach Anspruch 5, dadurch gekennzeichnet, daß der Stabilisator ein Biogummi ist.

8. Suspension nach Anspruch 7, dadurch gekennzeichnet, daß der Biogummi ein Xanthangummi ist.

9. Suspension nach Anspruch 5, dadurch gekennzeichnet, daß der Stabilisator aus der die makromolekularen Polyholoside, insbesondere die Cellulose und die Stärke oder ihre Derivate umfassenden Gruppe gewählt wird.

10. Suspension nach Anspruch 5, dadurch gekennzeichnet, daß der Stabilisator aus der Gruppe der Carbonsäuren und der Alkalisalze gewählt wird.

11. Suspension nach Anspruch 5, dadurch gekennzeichnet, daß der Stabilisator ein Polymer der Acrylsäure ist, vernetzt mit einem Polyallylether von Sucrose.

12. Verfahren zur Herstellung einer wäßrigen Suspension nach einem der vorstehenden Ansprüche, dadurch gekennzeichnet, daß man die gewünschte Menge von Siliconharz und gegebenenfalls von mindestens einem Stabilisator in eine Suspension des Zeolithes einbringt und vermischt.

13. Verfahren nach Anspruch 12, dadurch gekennzeichnet, daß man einen Stabilisator verwendet, der aus einem Kation der Gruppe der Erdalkalimetalle besteht, wobei die Menge zwischen 0,002 und 0,5 %, bezogen auf das Gewicht der End-Suspension, variiert.

14. Verfahren nach Anspruch 12, dadurch gekennzeichnet, daß in dem Fall, wo man einen Stabilisator verwendet, der aus der durch die Biogummi und die makromolekularen Polyholoside gebildeten Gruppe gewählt wird, die Menge zwischen 0,001 und 2 %, bezogen auf das Gewicht der End-Suspension, variiert.

15. Verfahren nach Anspruch 12, dadurch gekennzeichnet, daß in dem Fall, wo man einen Stabilisator verwendet, der aus der Gruppe der Carbonsäuren und der Alkalisalze gewählt wird, die Menge zwischen 0,05 und 10 %, bezogen auf das Gewicht der End-Suspension, variiert.

16. Verfahren nach Anspruch 12, dadurch gekennzeichnet, daß in dem Fall, wo man einen Stabilisator verwendet, der aus einem Polymer der Acrylsäure besteht, vernetzt mit einem Polyallylether von Sucrose, die Menge zwischen 0,001 und 2 %, bezogen auf das Gewicht der End-Suspension, variiert.

17. Waschmittel-Zusammensetzung, dadurch gekennzeichnet, daß sie eine Suspension nach irgendeinem der Ansprüche 1 bis 11 umfaßt.

## Claims

1. Aqueous suspension based on a zeolite, characterized by the following points:
. it also contains a silicone resin which has, per molecule, at least two different units chosen from those of formulae: R₃SiO_{0.5} (unit M), R₂SiO (unit D), RSiO_{1.5} (unit T) and SiO₂ (unit Q), the radicals R, which may be identical or different, being chosen from the vinyl, phenyl and 3,3,3-trifluoropropyl radicals and straight-chain or branched alkyl radicals;
. the zeolite represents from 40 to 51% of the weight of the said suspension and the silicone resin represents from 0.01 to 2% of the weight of the said suspension.

2. Suspension according to claim 1, characterized in that silicone resin represents from 0.05 to 0.3% of the weight of the said suspension.

3. Suspension according to claim 1 or 2, characterized in that the resin is hydroxylated and has a hydroxyl group content by weight of between 0.1 and 10%.

4. Suspension according to one of the preceding claims, characterized in that the radical R is a methyl radical.

5. Suspension according to one of the preceding claims, characterized in that it also contains at least one stabilizer.

6. Suspension according to claim 5, characterized in that the stabilizer is a cation from the alkaline-earth group.

7. Suspension according to claim 5, characterized in that the stabilizer is a biogum.

8. Suspension according to claim 7, characterized in that the biogum is a xanthan gum.

9. Suspension according to claim 5, characterized in that the stabilizer is chosen from the group comprising the macromolecular polyholosides, in particular cellulose and starch or their derivatives.

10. Suspension according to claim 5, characterized in that the stabilizer is chosen from the group of carboxylic acids and alkali metal salts.

11. Suspension according to claim 5, characterized in that the stabilizer is a polymer of acrylic acid crosslinked with a sucrose polyallyl ether.

12. Process for the preparation of an aqueous suspension according to one of the preceding claims, characterized in that the desired amount of silicone resin and optionally of at least one stabilizer is introduced into an aqueous suspension of zeolite and mixed.

13. Process according to claim 12, characterized in that, when use is made of a stabilizer consisting of a cation of the alkaline-earth group, the amount varies between 0.002 and 0.5% relative to the weight of the final suspension.

14. Process according to claim 12, characterized in that, when use is made of a stabilizer chosen from the group formed by biogums and macromolecular polyholosides, the amount varies between 0.001 and 2% relative to the weight of the final suspension.

15. Process according to claim 12, characterized in that, when use is made of a stabilizer chosen from the group of carboxylic acids and alkali metal salts, the amount varies between 0.05 and 10% relative to the weight of the final suspension.

16. Process according to claim 12, characterized in that, when use is made of a stabilizer consisting of a polymer of acrylic acid crosslinked with a sucrose polyallyl ether, the amount varies between 0.001 and 2% relative to the weight of the final suspension.

17. Detergent composition, characterized in that it contains a suspension according to any one of claims 1 to 11.
